# EUROPÄISCHE PATENTSCHRIFT

(11) **EP 0 923 780 B1**
(45) Veröffentlichungstag und Bekanntmachung des Hinweises auf die Patenterteilung: **06.11.2002**
(21) Anmeldenummer: 97939964.9
(22) Anmeldetag: 19.08.1997
(51) Int. Cl.: H01F 1/057

(54) **SE-Fe-B-DAUERMAGNET UND VERFAHREN ZU SEINER HERSTELLUNG**
RARE EARTH ELEMENT (SE)-Fe-B PERMANENT MAGNET AND METHOD FOR THE MANUFACTURE THEREOF
AIMANT PERMANENT CONSTITUE D'UN ELEMENT DES TERRES RARES, DE Fe ET DE B, ET SON PROCEDE DE PRODUCTION

(30) Priorität: 06.09.1996 DE 19636284
(43) Veröffentlichungstag der Anmeldung: 23.06.1999
(73) Patentinhaber: Vacuumschmelze GmbH, 63450 Hanau (DE)
(72) Erfinder: SCHREY, Peter, D-63342 Seeheim-Jugenheim (DE); VELICESCU, Mircea, D-79761 Waldshut (DE)
(74) Vertreter: Patentanwälte Westphal, Mussgnug & Partner
(86) Internationale Anmeldenummer: DE9701784
(87) Internationale Veröffentlichungsnummer: WO98010436

(56) Entgegenhaltungen:
- EP-A- 0 517 179
- EP-A- 0 651 401
- DE-A- 4 135 403

## Beschreibung

Die Erfindung betrifft einen Dauermagneten des Typs SE-Fe-B, der als Hauptphase die tetragonale Phase SE₂Fe₁₄B aufweist, wobei SE mindestens ein Seltenerd-Element einschließlich Y ist.

Ein solcher Magnet ist beispielsweise aus der EP 0 124 655 A1 sowie der dazu korrespondierenden US 5,230,751 bekannt. Magnete des Typs SE-Fe-B weisen die höchsten heute zur Verfügung stehenden Energiedichten auf. Pulvermetallurgisch hergestellte SE-Fe-B-Magnete enthalten etwa 90% der hartmagnetischen Hauptphase SE₂Fe₁₄B.

Aus der DE 41 35 403 C2 ist ein Zweiphasen-Magnet bekannt, wobei die zweite Phase eine SE-Fe-Co-Ga-Phase sein kann.

Aus der EP 0 583 041 A1 ist ebenfalls ein Zweiphasen-Magnet bekannt, wobei die zweite Phase aus einer SE-Ga-Phase besteht.

Aus der US 5,447, 578 ist eine SE-Übergangsmetall-Ga-Phase bekannt.

Ferner sind aus der US 5,405,455 sowie der EP 0 651 401 A1 weitere zweite Phasen bekannt.

Bei der Herstellung verfährt man in der Regel so, daß diese SE-FE-B-Magnete aus SE-Fe-B-Grundlegierungen mit der Zusammensetzung nahe der SE₂Fe₁₄B-Phase und aus einer Binderlegierung mit einer niedrigeren Schmelztemperatur komponiert werden. Ziel ist es dabei, daß das Gefüge der SE-Fe-B-Sintermagnete aus SE₂Fe₁₄B-Grundlegierungen mit intergranularen Bindern eingestellt wird unter Verwendung von möglichst wenig Binderlegierung.

Aus der EP 0 517 179 B1 wird die Verwendung von Binderlegierungen mit der Zusammensetzung Pr₂₀Dy₁₀Co₄₀B₆Ga₄Feᵣₑₛₜ (in Gew.% sind das Pr ≈ 35, Dy ≈ 20, Co ≈ 28, B ≈ 0,77, Ga ≈ 3,5) vorgeschlagen.

Es hat sich nun gezeigt, daß der Anteil dieser Binderlegierung in der Mischung mit der Grundlegierung innerhalb von 7-10 Gew.% liegen muß. In diesem Mischungsbereich werden Sinterdichten von ungefähr ρ > 7,55 g/cm³ erst bei Sintertemperaturen oberhalb 1090°C erreicht. Diese Sinterdichten entsprechen in etwa 99 % der theoretischen Dichte. Außerhalb dieses Mischungsbereichs wird die Sinterfähigkeit und damit die erzielbare Remanenz erheblich beeinflußt. Bei den Magneten mit einem Anteil dieser Binderlegierung von mehr als 10 Gew.% wird das Kornwachstum stark aktiviert, die Poren werden aber nicht geschlossen. Die Folge ist die Bildung eines Gefüges mit anomal großen Körnern (> 50µm) und mit hoher Porosität sowie mit niedrigen Sinterdichten. Bei niedrigen Anteilen an Binderlegierung ist die Menge der flüssigen Phase für die Verdichtung demnach nicht ausreichend.

Aufgabe der vorliegenden Erfindung ist es daher, einen pulvermetallurgisch hergestellten Dauermagneten des Typs SE-Fe-B anzugeben, der gegenüber den bekannten Magneten eine erhöhte Sinterfähigkeit unter Reduktion des Binderlegierungsanteils sowie eine sehr gute Remanenz aufweist sowie ein Verfahren zu dessen Herstellung.

Erfindungsgemäß wird die Aufgabe durch einen Dauermagneten gelöst, der als Hauptphase die tetragonale Phase SE₂Fe₁₄B aufweist, wobei SE mindestens ein Seltenerd-Element einschließlich Y ist, wobei der Co-Anteil 40 Gew.% der Kombination Fe und Co nicht überschreitet und der Dauermagnet als Binderlegierung zusätzlich eine eisen- und borfreie Phase aufweist der allgemeinen Formel SE₅(Co, Ga)₃, worin SE mindestens ein Seltenerd-Element einschließlich Y ist.

Der erfindungsgemäße Dauermagnet wird zweckmäßigerweise mit einem Verfahren hergestellt, das die folgenden Schritte umfaßt:
a₁) Es wird ein Pulver aus einer magnetischen Grundlegierung der allgemeinen Formel

   SE₂T₁₄B,

   worin SE mindestens ein Seltenerd-Element einschließlich Y ist und T Fe oder eine Kombination aus Fe und Co ist, wobei der Co-Anteil 40 Gew.% der Kombination Fe und Co nicht überschreitet
a₂) und ein Pulver aus einer magnetischen Binderlegierung der allgemeinen Formel

   SE₅(CO, Ga)₃,

   worin SE mindestens ein Seltenerd-Element einschließlich Y ist, in einem Gewichtsverhältnis von 99:1 bis 70:30 gemischt,
b) die Mischung wird verdichtet und anschließend
c) unter Vakuum und/oder unter einer Inertgasatmosphäre gesintert.

Es hat sich gezeigt, daß solch hergestellte Dauermagnete sehr hohe Remanenzen aufweisen und daß der Anteil an Binderlegierung gegenüber dem Anteil der Grundlegierung auf unter 7 Gew.% reduziert werden kann. Ferner weist die zusätzliche galliumhaltige Phase der Binderlegierung besonders gute Benetzungseigenschaften auf.

Im folgenden wird die Erfindung anhand der Ausführungsbeispiele und der Figur näher erläutert. Für die Untersuchung wurde eine Nd₂Fe₁₄B-Grundlegierung und eine Binderlegierung mit der folgenden Zusammensetzung verwendet:

| **Element** | **Nd**_{**2**}**Fe**_{**14**}**B (Gew.%)** | **Binder-Legierung (Gew.%)** |
|---|---|---|
| Nd | 27,55 | 34,65 |
| Pr | 0,07 | 39,15 |
| Dy | 0,07 | 5,05 |
| **Summe SE** | **27,55** | **78,95** |
| Co | 0 | 13,15 |
| Ga | 0 | 7,2 |
| B | 1,01 | 0 |
| Fe | Rest | 0 |

Die Rasterelektronenmikroskopuntersuchungen ergaben, daß das Gefüge der Binderlegierung hauptsächlich aus einer 5/3-Phase besteht. Die DTA/DDTA-Kurven von Grobpulvern der Binderlegierung zeigen endotherme Maxima im Temperaturbereich 530 bis 610°C. Sie entsprechen den Schmelztemperaturen von 5/3-Phasen und sind von den Pr-, Nd- und Dy-Anteilen abhängig.

Aus Grobpulvern dieser Legierungen wurden die folgenden Mischungen vorbereitet.

| **Magnet Nr.** | **Nd**_{**2**}**Fe**_{**14**}**B (Gew.%)** | **Binder-Legierung (Gew.%)** |
|---|---|---|
| 322/1 | 95 | 5 |
| 322/2 | 96 | 4 |

Die errechneten Zusammensetzung der hergestellten Magnete ergeben dann:

| **Element:** | **Magnet 322/1 (Gew.%)** | **Magnet 322/2 (Gew.%)** |
|---|---|---|
| Nd | 27,7 | 27,65 |
| Dy | 0,32 | 0,27 |
| Pr | 2,02 | 1,63 |
| **Summe SE** | **30,1** | **29,6** |
| B | 0.96 | 0,97 |
| Co | 0,66 | 0,53 |
| Ga | 0,36 | 0,29 |
| Al | 0 | 0 |
| Fe | Rest | Rest |

Die Mischungen wurden in einer Planeten-Kugelmühle 90 Minuten lang feingemahlen, die mittlere Teilchengröße des Feinpulvers erreichte 2,9 bis 3,0 µm. Aus den Feinpulvern wurden anisotrope, isostatisch-gepreßte Magnete hergestellt. Sie wurden auf Dichten von ρ > 7,50 g/cm³ gesintert und anschließend getempert.

Die Figuren 1 und 2 zeigen die Entmagnetisierungskurven bei Raumtemperatur der jeweiligen Magneten.

Zum Vergleich wurde ein Magnet gemäß dem Stand der Technik einer Binderlegierung mit der Zusammensetzung von ungefähr 28 Gew.% Nd, 0,5 Gew.% Dy, 2,0 Gew.% Pr (Summe SE ≈ 30,5 Gew.%), 0,98 Gew.% B, 0,03 Gew.% Ga, 0,8 Gew.% Co und Rest Fe mit dem analogen pulvermetallurgischen Verfahren hergestellt.

Dabei wurde als Grundlegierung die selbe Grundlegierung wie beim Magneten 322/1 aus dem Beispiel 1 verwendet.

Die Figur 3 zeigt die Entmagnetisierungskurve dieses Magneten, welcher nach dem herkömmlichen pulvermetallurgischem Verfahren gemäß dem Stand der Technik hergestellt worden ist.

Es ist deutlich zu erkennen, daß die erfindungsgemäßen Dauermagnete eine wesentlich günstigere Entmagnetisierungskurve bei Raumtemperatur aufweisen als Dauermagnete, die nach dem Stand der Technik hergestellt worden sind.

Die höchsten Koerzitivfeldstärke wurde bei dem Magneten 322/1 nach einer Temperung bei einer Temperatur von 630°C erreicht. Der Magnet 322/1, der bei einer Temperatur von 1080°C gesintert wurde, erreichte eine Koerzitivfeldstärke von 10,4 kOe, wobei seine Remanenz 1,41 T beträgt. In diesem Magneten wurde ein Ausrichtungsgrad der Körner von 96 % gemessen und die relative Dichte beträgt 98%. Rechnerisch ist dadurch eine Remanenz von 1,415 T zu erwarten, d.h. eine sehr gute Übereinstimmung mit dem gemessenen Wert.

Durch die vorliegende Erfindung wird eine neue bor- und eisenfreie Binderlegierung mit der Zusammensetzung SE₅(Co, Ga)₃ zur Herstellung von Dauermagneten vorgestellt. Die Schmelztemperatur dieser Binderlegierung liegt bei etwa 530°C.

Die Verwendung dieser SE₅(Co, Ga)₃ Binderlegierungen für die pulvermetallurgischen Herstellung von Dauermagneten weist gegenüber den bisherigen mehrphasigen Binderlegierungen erhebliche Vorteile auf.

So kann der Anteil an Binderlegierung gegenüber dem Anteil an mehrphasigen Binderlegierungen nach dem Stand der Technik entschieden verringert werden, d.h. auf einen Anteil unter 7 Gew.%.

## Patentansprüche

1. Dauermagnet des Typs SE-T-B, der als Hauptphase die tetragonale Phase SE₂T₁₄B aufweist, wobei SE mindestens ein Seltenerd-Element einschließlich Y ist und T Fe oder eine Kombination aus Fe und Co ist, wobei der Co-Anteil 40 Gew.% der Kombination Fe und Co nicht überschreitet,
**dadurch gekennzeichnet, daß** der Dauermagnet als Binderlegierung zusätzlich eine eisen- und borfreie Phase aufweist, der allgemeinen Formel SE₅(Co, Ga)₃, worin SE mindestens ein Seltenerd-Element einschließlich Y ist.

2. Verfahren zur Herstellung eines Dauermagneten nach Anspruch 1 mit folgenden Schritten:
a₁) Es wird ein Pulver aus einer magnetischen Grundlegierung der allgemeinen Formel
SE₂T₁₄B,
worin SE mindestens ein Seltenerd-Element einschließlich Y ist und T Fe oder eine Kombination aus Fe und Co ist, wobei der Co-Anteil 40 Gew.% der Kombination Fe und Co nicht überschreitet
a₂) und ein Pulver aus einer magnetischen Binderlegierung der allgemeinen Formel
SE₅(Co, Ga)₃
worin SE mindestens ein Seltenerd-Element einschließlich Y ist, in einem Gewichtsverhältnis von 99:1 bis 70:30 gemischt,
b) die Mischung wird verdichtet und anschließend
c) unter Vakuum und/oder unter einer Inertgasatmosphäre gesintert.

3. Verfahren nach Anspruch 2,
**dadurch gekennzeichnet, daß** das Gewichtsverhältnis von Grundlegierung zu Binderlegierung von 99:1 bis unter 93:7 beträgt.

## Claims

1. Permanent magnet of the SE-T-B type having the tetragonal phase SE₂T₁₄B as the main phase, where SE is at least one rare-earth element including Y and T is Fe or a combination of Fe and Co, the Co content not exceeding 40 % by weight of the combination of Fe and Co, **characterised in that** the permanent magnet additionally comprises an iron-free, boron-free phase of general formula SE₅(Co, Ga)₃ as a binder alloy, where SE is at least one rare-earth element including Y.

2. Process for the production of a permanent magnet according to claim 1, comprising the following steps:
a₁) a powder consisting of a magnetic base alloy of general formula
SE₂T₁₄B,
where SE is at least one rare-earth element including Y and T is Fe or a combination of Fe and Co, the Co content not exceeding 40 % by weight of the combination of Fe and Co,
a₂) and a powder consisting of a magnetic binder alloy of general formula
SE₅ (Co, Ga)₃,
where SE is at least one rare-earth element including Y,
are mixed in a weight ratio of 99:1 to 70:30,
b) the mixture is compacted and then
c) sintered in vacuo and/or in an inert-gas atmosphere.

3. Process according to claim 2, **characterised in that** the weight ratio of the base alloy to the binder alloy is from 99:1 to less than 93:7.

## Revendications

1. Aimant permanent du type SE-T-B ayant comme phase principale la phase tétragonale SE₂T₁₄B, composition dans laquelle SE représente au moins un élément des Terres Rares y compris Y, et T représente Fe ou une combinaison de Fe et Co, la teneur en Co ne dépassant pas 40 % en poids de la combinaison Fe et Co,
**caractérisé en ce que**
l'aimant permanent présente comme alliage liant en plus une phase sans fer ni bore, de formule générale suivante SE₅(Co, Ga)₃, dans laquelle SE représente au moins un élément des Terres Rares y compris Y.

2. Procédé de fabrication d'un aimant permanent selon la revendication 1 avec les étapes suivantes :
a₁) on réalise une poudre d'un alliage de base magnétique de formule générale suivante :
SE₂T₁₄B,
dans laquelle SE représente au moins un élément des Terres Rares y compris Y et T représente Fe ou une combinaison de Fe et Co, la teneur en Co ne dépassant pas 40 % en poids de la combinaison Fe et Co,
a₂) et une poudre d'un alliage liant magnétique de formule générale :
SE₅ (Co, Ga)₃
dans laquelle SE représente au moins un élément des Terres Rares y compris Y que l'on mélange dans un rapport pondéral de 99/1 jusqu'à 70/30,
b) on comprime le mélange et ensuite
c) on fritte sous vide et/ou sous une atmosphère de gaz inerte.

3. Procédé selon la revendication 2,
**caractérisé en ce que**
le rapport pondéral de l'alliage de base et de l'alliage liant est compris entre 99/1 jusqu'en dessous de 93/7.
